# EUROPÄISCHE PATENTSCHRIFT

(11) **EP 0 004 950 B1**
(45) Veröffentlichungstag und Bekanntmachung des Hinweises auf die Patenterteilung: **18.11.1981**
(21) Anmeldenummer: 79101132.3
(22) Anmeldetag: 12.04.1979
(51) Int. Cl.: D06M 13/02, D06M 13/46, D06M 13/38, D06M 15/44, C10M 5/00, C08L 71/00, C08L 23/00

(54) **Mittel und Verfahren zum Nass-Paraffinieren von Garnen**
Composition and process for the aqueous paraffin treatment of yarns
Produit et procédé pour le paraffinage de fils en bain aqueux

(30) Priorität: 14.04.1978 DE 2816196
(43) Veröffentlichungstag der Anmeldung: 31.10.1979
(73) Patentinhaber: HOECHST AKTIENGESELLSCHAFT, 65926 Frankfurt am Main (DE)
(72) Erfinder: Kleber, Rolf, Dr., D-6078 Neu-Isenburg (DE); Wagemann, Wolfgang, Dr., D-6238 Hofheim am Taunus (DE)

## Beschreibung

Um gefärbte oder ungefärbte Stapelfasergarne für das Stricken einsetzen zu können, ist es üblich, diese während eines Umspulprozesses mit einem festen Paraffinblock zu behandeln. Dabei wird auf die Faser eine bestimmte Menge festen Paraffins aufgebracht und erhält den für den Weiterverarbeitungsprozess nötigen niedrigen Reibungskoeffizienten, d.h. eine hohe Glätte. Es ist verständlich, dass dieser Vorgang des sogenannten Trockenparaffinierens in der Praxis nicht unproblematisch ist. Je nach Druck zwischen Faser und Paraffinblock kann die Auflage an Trokkenparaffin schwanken. Das feste Paraffin kann in nachfolgenden Erhitzungsprozessen (Bügeln, Fixieren) wegsublimieren und damit zum Ausblühen neigen. Das starre Trockenparaffin verleiht dem Material zwar eine ausreichende Glätte für die Weiterverarbeitung, ein eigentlicher Weichmachungseffekt ist mit seiner Applikation jedoch nicht verbunden. Damit besteht für trockenparaffinierte Artikel die Notwendigkeit, in einer nachträglichen Arbeitsstufe diese Artikel durch Aufbringen eines zusätzlichen Weichmachers noch weichzumachen.

Damit stellt sich die Aufgabe Stapelfasergarnen eine für die Weiterverarbeitung nötige gleichmässige niedrige Reibung, d.h. hohe Glätte in Verbindung mit zufriedenstellender Weichheit zu geben. Das Problem kann dadurch gelöst werden, dass ein Mittel zur Nassparaffinierung von Garnen folgender Zusammensetzung eingesetzt wird:
a) 18-40% Paraffin, Schmelzbereich 45-60°C;
b) 2-8% eines oder mehrerer Alkylimidazoline der Formel wobei R C₁₂-C₂₂-Alkyl, Alkenyl oder Hydroxialkyl, R₁ H, C₁-C₂₂-aliphatisches oder aromatisches Acyl, R₂ H, C₁-C₄-Alkyl oder Hydroxialkyl, n Zahlen von 2 bis 6 und X ein Halogen-, C₁-C₄-Alkylsulfat-, C₁-C₄-Dialkylphosphat- oder C₁-C₄-AI- kylcarboxylat-anion bedeuten;
c) 1-7% eines oder mehrerer Aminoxide der allgemeinen Formel II wobei R C₈-C₁₂-Alkyl- oder Alkenyl, R₁ C₁-C₄-Alkyl, R₂ H oder C₁-C₄-Alkyl und n Zahlen von Null bis 6 bedeuten;
d) 2-9% eines Ethylenoxid/Propylenoxid-Blockpolymerisats der Formel III wobei x Zahlen von 20-40 und y Zahlen von 25 bis 1000 sein können;
e) 0-5% eines Polyglykolethers der Formel IV wobei R C₈-C₁₈ Alkyl- oder Alkenyl und n Zahlen von 3-12 sind sowie
f) 0-2% eines Copolymeren aus Vinylpyrrolidon und Vinylacetat, wobei das Gewichtsverhältnis VP/VAc von 3:7 bis 8:2 variieren kann und der an 100 Gew.-% fehlende Rest ist Wasser.

Vorzugsweise wird ein Mittel folgender Zusammensetzung verwendet:
20-30% Paraffin (Fp. 50-53 °C)
3-6% eines Imidazolins der Formel I, wobei R C₁₂-C₁₈-Alkyl, R₁ C₁₆-C₂₂-Acyl, R₂ Wasserstoff, X⊖ Cl⊖ oder CH³COO⊖ und n 2 oder 3 bedeutet;
2-6% eines Aminoxids der Formel II, wobei R C₈-C₁₈-Alkyl oder Alkenyl, R₁ und R₂ Methyl und n Null bedeuten;
2-6% eines Blockpolymerisats der Formel III, wobei x eine Zahl von 25-40 und y eine Zahl von 100-900 ist mit einem Molgewicht >8000;
0-2% eines Polyglykoläthers der Formel IV, wobei R C₁₂-C₁₈-Alkyl und Alkenyl (Cocosalkyl) und n n Zahlen von 4-8 bedeuten
und der an 100 Gew.-% fehlende Rest ist Wasser.

Die Herstellung der Paraffindispersion erfolgt durch intensives Mischen aller Komponenten mit einem Homogenisator. Man kann dabei jeweils nur eine der mit a) bis f) gekennzeichneten Komponenten verwenden, es ist aber ebenso möglich, Gemische dieser Einzelkomponenten a) - f) einzusetzen. Diese Paraffindispersionen, die beim Verdünnen mit Wasser lager- und scherstabile Feindispersionen bilden, können anstelle von festem Trockenparaffin zum Paraffinieren von Stapelfasergarnen aus nativen und synthetischen Fasern eingesetzt werden. Sie können als pseudokationisch dispergierte Systeme bezeichnet werden und zeichnen sich durch hohe Substantivität beim Einsatz in langer Flotte aus. Der pH-Wert der Paraffindispersionen liegt beim Einsatz vorteilhaft bei 3-6 und wird mit Säuren auf diesen Wert eingestellt.

Die Applikation der Paraffindispersionen erfolgt in üblichen Färbeapparaten, wie sie zum Färben von Textilgarnen verwendet werden. Gearbeitet wird dabei in Flottenverhältnissen von 1:5 bis 1:40 bei Temperaturen von 10-90°C. Vorteilhaft erfolgt die Applikation nach dem Färbeprozess, in dem nach dem Spülen das Garn mit einer Dispersion der oben beschriebenen Art in verdünnter wässriger Form behandelt, die 0,1-2 Gew.-%, vorzugsweise 0,3-1 Gew.-% der oben beschriebenen Komponenten a) bis f), bezogen auf das Garngewicht, enthält.

Die auf diese Weise paraffinierten Garne zeigen neben der gewünschten Glätte einen angenehmen weichen Griff, der die Applikation eines zusätzlichen Weichmachers überflüssig macht. Durch die in den Systemen eingebauten Dispergiermittel kommt es zu keiner das Stricken störenden elektrostatischen Aufladung. Die erfindungsgemässen Paraffindispersionen enthalten auch keine organischen Solventien, die für die Umwelt, besonders beim Arbeiten in offenen Apparaten, schädlich sein könnten. Sie enthalten als Gleitkomponente lediglich das wohlfeile Paraffin und benötigen für die Glättevermittlung und den Weichmachungseffekt keine zusätzlichen Komponenten, wie z.B. Fettsäureester, die im Vergleich zu Paraffin teuer sind. Die erfindungsgemässen Paraffindispersionen zeigen eine hohe Substantivität, verbunden mit einer hohen Netzkraft, die die Applikation auch in kurzen Versuchszeiten und bei niederer Temperatur ermöglicht.

Die Herstellung der in den folgenden Beispielen beschriebenen Dispersionen erfolgte durch Vermischen der einzelnen Komponenten mit Hilfe eines Dispergators. Prozentangaben sind als Gewichtsprozente zu verstehen.

### Beispiel 1

Paraffindispersion bestehend aus
25% Paraffin (Fp. 50-53°C);
3% eines Imidazolins der Formel I, wobei R ein Gemisch aus 45% C₁₅ und 55% C₁₇-Alkyl, R₁ ein Gemisch aus 45% C₁₆ und 55% C₁₈-Acyl, R₂ Wasserstoff, n 2 und X⁸ CH₃CO₂⊖ bedeutet;
2% Cocosalkyldimethylaminoxid
2% eines Blockpolymers der Formel III mit x = 30 und y = 160;
1,5% eines Copolymers aus 30% Vinylpyrrolidon und 70% Vinylacetat (K = 30 ± 3) und
3% eines Alkylpolyglykoläther mit 50 Gew.-% Äthylenoxid und einem Alkylrest, bestehend aus 5% C₁₄, 30% C₁₆ und 65% C₁₈-Alkyl
sowie Wasser ad 100%.

### Beispiel 2

Paraffindispersion bestehend aus
27% Paraffin (Fp. 50-53°C);
2,4% des in Beispiel 1 verwendeten Imidazolins; 0,6% eines Imidazolins der Formel I, wobei R ein Gemisch aus 5% C₁₃, 30% C₁₅, 35% C₁₇-Alkyl und 30% C₁₇-Alkenyl, R₁ und R₂ Wasserstoff, n 2 und X⊖CH₃COO⊖ bedeutet;
2,5% Cocosalkyldimethylaminoxid und
6% eines Blockpolymer der Formel III mit x = 35, und y = 860
sowie Wasser ad 100%.

### Beispiel 3

Paraffindispersion bestehend aus
20% Paraffin (Fp. 52-54°C);
6% eines Imidazolins der Formel I, wobei R ein Gemisch aus 5% C₁₃, 30% C₁₅, 35% C₁₇-Alkyl und 30% C₁₇-Alkenyl, R₁ ein Gemisch aus 5% C₁₄, 30% C₁₆, 35% C₁₈-Acyl und 30% C₁₈-Acenyl, R₂ Wasserstoff, n 2 und X⊖Acetat⊖ bedeutet;
5% eines Aminoxid der Formel 11, wobei R ein Gemisch aus 70% C₁₂ und 30% C₁₄-Alkyl, R₁ und R₂ Methyl und n 0 bedeutet und
5% eines EO-PO-Blockpolymers der Formel III mit x = 30 und y = 400
sowie Wasser ad 100%.

### Beispiel 4

Paraffindispersion bestehend aus
30% Paraffin (Fp. 53-55°C);
3% des Imidazolins nach Beispiel 1;
1 % des Aminoxids nach Beispiel 1;
4% des EO-PO-Blockpolymers nach Beispiel 2;
1% eines Copolymers aus Vinylpyrrolidon und Vinylacetat (VP/VAc-Verhältnis 60:40, K-Wert: 32 ± 4)
sowie Wasser ad 100%.

### Beispiel 5

In einem Kreuzspulfärbeapparat wurden unter HT-Bedingungen Garne aus 100%igem Polyester nach vorangegangener Dispersionsfärbung und Spülen bei 40°C 30 Minuten lang im Flottenverhältnis 1:10 bei pH 5,5 mit den in den Beispielen 1-4 beschriebenen Dispersionen in verdünnter Form behandelt. Diese Dispersionen wurden soweit verdünnt, dass die Konzentration der Komponenten a) bis f) in der Flotte, bezogen auf das Garngewicht, 2 Gew.-% betrug. Nach dem Trocknen wies das Polyester-Material einen glatten weichen Griff auf, wie er für trockenparaffinierte Garne nur unter Zusatz eines kationischen Weichmachers zu erzielen ist.

Die Glätte der nassparaffinierten Garne ist sehr hoch. Der Reibungskoeffizient, gemessen in der in der DE-A-2.416.430 beschriebenen Messanordnung, ergab bei den Messgeschwindigkeiten 20 und 100 m/Minute folgende Werte:

Das Material liess sich problemlos weiterverarbeiten und wies nach dem Wirken ein einheitliches homogenes Flächenbild auf.

An den Strickwaren wurden folgende Antistatikwerte in Meg-Ohm bei 22°C und 65% r. F. gemessen:

Ähnlich günstige Effekte werden erzielt, wenn anstelle von Polyester-Garnen, Wollgarne, Baumwollgarne oder Polyacrylnitril-Garne oder Mischungen eingesetzt werden.

## Patentansprüche

1. Mittel zum Nassparaffinieren von Garnen bestehend aus einer Dispersion von
a) 18-40% Paraffin,Schmelzbereich 45-60°C;
b) 2-8% eines oder mehrerer Alkylimidazoline der Formel wobei R C₁₂-C₂₂-Alkyl, Alkenyl oder Hydroxialkyl, R₁ H, C₁-C₂₂-aliphatisches oder aromatisches Acyl, R₂ H, C₁-C₄-Alkyl oder Hydroxialkyl, n Zahlen von 2 bis 6 und X ein Halogen-, C₁-C₄₋Alkylsulfat-, C₁-C₄-Dialkylphosphat- oder C₁-C₄-Alkylcarboxy- lat-anion bedeuten;
c) 1-7% eines oder mehrerer Aminoxide der allgemeinen Formel II wobei R C₈-C₁₂-Alkyl- oder Alkenyl, R₁ C₁-C₄-Alkyl, R₂ H oder C₁-C₄-Alkyl und n Zahlen von Null bis 6 bedeuten;
d) 2-9% eines Ethylenoxid/Propylenoxid-Blockpolymerisats der Formel III wobei x Zahlen von 20 bis 40 und y Zahlen von 25 bis 1000 sein können;
e) 0-5% eines Polyglykolethers der Formel IV wobei R C₈-C₁₈ Alkyl- oder Alkenyl und n Zahlen von 3 bis 12 sind sowie
f) 0-2% eines Copolymeren aus Vinylpyrrolidon und Vinylacetat, wobei das Gewichtsverhältnis VP/VAc von 3:7 bis 8:2 variieren kann und der an 100 Gew.-% fehlende Rest ist Wasser.

2. Mittel nach Anspruch 1 bestehend aus 20-30% Paraffin (Fp. 50-53 °C)
3- 6% eines Imidazolins der Formel I, wobei R₁ C₁₂-C₁₈-Alkyl, R₁ C₁₆-C₂₂-Acyl, R₂ Wasserstoff, X⊖, Cl⊖ oder CH₃COO⊖ und n 2 oder 3 bedeutet;
2- 6% eines Aminoxids der Formel II, wobei R C₈-C₁₈-Alkyl oder Alkenyl, R₁ und R₂ Methyl und n Null bedeuten;
2- 6% eines Blockpolymerisats der Formel III,- wobei x eine Zahl von 25 bis 40 und y eine Zahl von 100 bis 900 ist mit einem Molgewicht > 8000;
0- 2% eines Polyglykoläthers der Formel IV, wobei R C₁₂-C₁₈-Alkyl und Alkenyl (Cocosalkyl) und n Zahlen von 4 bis 18 bedeuten
und der an 100 Gew.-% fehlende Rest ist Wasser.

3. Verfahren zum Nassparaffinieren von nativen und synthetischen Garnen, dadurch gekennzeichnet, dass man die Garne im Ausziehverfahren bei pH 3 bis 6 im Flottenverhältnis 1:5 bis 1:40 bei 10-90°C mit einem Mittel nach Anspruch 1 oder 2 behandelt.

## Claims

1. Agent for the wet paraffin waxing of yarns which consists of a dispersion of
a) from 18 to 40% of paraffin, melting range of 45 to 60 °C;
b) from 2 to 8% of one or several alkylimidazo- lines of the formula I in which R represents C₁₂-C₂₂-alkyl, alkenyl or hydroxyalkyl, R₁ is H, Cₗ-C₂₂-aliphatic or aromatic acyl, R₂ is H, C₁-C₄-alkyl or hydroxyalkyl, n is a number of from 2 to 6, and X stands for a halogen anion, a C₁-C₄-alkylsulfate anion, a C₁-C₄₋dialkylphosphate anion, or a C₁-C₄-alkylcarboxylate anion;
c) from 1 to 7% of one or several aminoxides of the general formula II in which R represents C₈-C₁₂-alkyl or alkenyl, R₁ is C₁-C₄-alkyl, R₂ is H or C₁-C₄-alkyl, and n represents a number of from zero to 6;
d) from 2 to 9% of an ethylene oxide/propylene oxide block polymer of the formula III in which x represents a number of from 20 to 40 and y represents a number of from 25 to 1000;
e) from 0 to 5% of a polyglycol ether of the formula IV in which R represents C₈-C₁₈-alkyl or alkenyl and n is a number of from 3 to 12 and
f) from 0 to 2% of a copolymer of vinyl pyrrolidone and vinyl acetate, the weight ratio of VP to VAc optionally varying from 3:7 to 8:2 and the balance to 100% by weight being water.
2. Agent as claimed in claim 1 consisting of from 20 to 30% of paraffin (m.p. 50 to 53°C) from 3 to 6% of an imidazoline of the formula I, in which R is C₁₂-C₁₈-alkyl, R₁ is C₁₆-C₂₂-acyl, R₂ is hydrogen, X⊖ is CI⁸ or CH₃COO⊖, and n is 2 or 3; from 2 to 6% of aminoxide of the formula II, in which R represents C₈-C₁₈-alkyl or alkenyl, R₁ and R₂ stand for methyl and n is zero;
from 2 to 6% of a block polymer of the formula III, in which x is a number of from 25 to 40 and y is a number of from 100 to 90 with a molecular weight or more than 8000;
from 0 to 2% of a polyglycol ether of the formula IV, in which R is C₁₂-C₁₈-alkyl and alkenyl (coconut oil alkyl) and n is a number of from 4 to 8,
the balance to 100% by weight being water.

3. Prozess for the wet paraffin waxing of native and synthetic yarns, which comprises treating the yarns in the exhaustion method at a pH value of from 3 to 6 at a goods-to-liquor ratio of from 1:5 to 1:40 at a temperature of from 10 to 90°C with an agent as claimed in claim 1 or 2.

## Revendications

1. Agent pour le paraffinage au mouillé de filés, agent constitué d'une dispersion comprenant:
a) de 18 à 40% de paraffine, domaine de fusion 45 à 60 °C;
b) de 2 à 8% d'une ou plusieurs alkylimidazo- lines répondant à la formule dans laquelle R désigne un alkyle, un alcényle ou un hydroxyalkyle en C₁₂ à C₂₂, R₁ est H ou un acyle aliphatique ou aromatique en C₁ à C₂₂, R₂ est H ou un alkyle ou un hydroxyalkyle en C₁ à C₄, n est un nombre de 2 à 6 et X est un anion halogène, alkyl- sulfate en C₁ à C₄, dialkylphosphate en C₁ à C₄ ou alkyl-carboxylate en C₁ à C₄;
c) de 1 à 7% d'un ou plusieurs aminoxydes répondant à la formule générale II dans laquelle R désigne un alkyle ou un alcényle en C₈ à C₁₂, R₁ est un alkyle en C₁ à C₄, R₂ est H ou un alkyle en C₁ à C₄ et n est un nombre de 0 à 6;
d) de 2 à 9% d'un copolymère séquencé oxyde d'éthylène/oxyde de propylène répondant à la formule III dans laquelle x désigne des nombres de 20 à 40 et y des nombres de 25 à 1000;
e) de 0 à 5% d'un éther polyglycolique répondant à la formule IV dans laquelle R est un alkyle ou un alcényle en C₈ à C₁₈etnestun nombre de 3 à 12, et
f) de 0 à 2% d'un copolymère de la vinylpyrroli- done et de l'acétate de vinyle, dans lequel le rapport pondéral VP/AcV peut varier de 3:7 à 8:2 et le complément à 100% en poids est de l'eau.

2. Agent suivant la revendication 1, constitué:
de 20 à 30% de paraffine (F = 50-53°C);
de 3 à 6% d'une imidazoline de formule I dans laquelle R est un alkyle en C₁₂ à C₁₈, R₁ est un acyle en C₁₆ à C₂₂, R₂ est l'hydrogène, X⊖ est Cl⊖ ou CH₃COO⊖ et n est égal à 2 ou 3;
de 2 à 6% d'un aminoxyde de formule II dans lequel R est un alkyle ou un alcényle en C₈ à C₁₈, R₁ et R₂ sont des radicaux méthyles et, n est égal à 0;
de 2 à 6% d'un polymère séquencée de formule III dans lequel x est un nombre de 25 à 40 et y un nombre de 100 à 900, ayant une masse moléculaire supérieure à 8000;
de 0 à 2% d'un éther polyglycolique de formule IV dans lequel R est un alkyle ou un alcényle en C₁₂ à C₁₈ (alkyle du coco) et n est un nombre de 4 à 8 et le complément à 100 est de l'eau.

3. Procédé pour le paraffinage au mouillé de filés naturels et synthétiques, caractérisé en ce qu'on traite les filés dans un procédé par épuisement, à un pH de 3 à 6, avec une longueur de bain de 1:5 à 1:40, à 10-90°C, par un agent suivant l'une des revendications 1 et 2.
